# EUROPÄISCHE PATENTSCHRIFT

(11) **EP 1 930 497 B1**
(45) Veröffentlichungstag und Bekanntmachung des Hinweises auf die Patenterteilung: **16.05.2012**
(21) Anmeldenummer: 07120990.2
(22) Anmeldetag: 19.11.2007
(51) Int. Cl.: D07B 1/02, D07B 1/14

(54) **Kunstfaserseil, Verfahren zur Überwachung der Seillebensdauer eines Kunstfaserseils sowie Aufzug mit Kunstfaserseil**
Synthetic fibre rope, method for monitoring the service life of a synthetic fibre rope and lift with a synthetic fibre rope
Câble en fibres synthétiques, procédé pour contrôler la durée de vie d'un câble en fibres synthétiques et ascenseur avec un câble en fibres synthétiques

(30) Priorität: 04.12.2006 EP 06125290
(43) Veröffentlichungstag der Anmeldung: 11.06.2008
(73) Patentinhaber: Inventio AG, 6052 Hergiswil (CH)
(72) Erfinder: De Angelis, Claudio, 48161, Münster (DE)

(56) Entgegenhaltungen:
- EP-A- 0 731 209
- EP-A- 1 371 597

## Beschreibung

Die Erfindung betrifft ein Kunstfaserseil bestehend aus in mindestens einer Litzenlage angeordneten Litzen, wobei mindestens eine Litze mindestens einer Litzenlage Indikatorfasern oder mindestens ein Indikatorgarn zur Überwachung der Seillebensdauer aufweist gemäss der Definition der unabhängigen Patentansprüche.

Aus der Anmeldeschrift EP 1 371 597 A1 ist ein als Tragmittel für Aufzüge verwendetes, ummanteltes Seil bekannt geworden. Das Seil weist innere Litzenlagen und äussere Litzenlagen auf, wobei eine Litzenlage aus mehreren verseilten Litzen besteht und die Verseilrichtung der inneren Litzenlagen entgegengesetzt zur Verseilrichtung der äusseren Litzenlage ist. Die Zugfestigkeit der inneren Litzenlagen ist höher als die Zugfestigkeit der äusseren Litzenlage. Jede Litze ist aufgebaut aus verseilten und imprägnierten Aramidkunstfasern. Die Standzeit der äusseren Litzenlage ist kleiner als die Standzeit der inneren Litzenlagen. Zur Überwachung des Seils sind einzelne Litzen der äusseren Litzenlage mit elektrisch leitenden Drähten versehen, wobei jeweils zwei benachbarte Litzen mit elektrisch leitenden Drähten versehen sind, die sich gegenseitig abreiben und somit den Ablauf der Seilstandzeit bzw. das Ende der Seillebensdauer rechtzeitig detektieren.

Aus der Anmeldeschrift EP 0 731 209 A1 ist ein als Tragmittel für Aufzüge verwendetes, ummanteltes Seil bekannt geworden. Das Seil weist innere Litzenlagen und äussere Litzenlagen auf, wobei eine Litzenlage aus mehreren verseilten Litzen besteht und die Verseilrichtung der inneren Litzenlagen gleichsinnig zur Verseilrichtung der äusseren Litzenlage ist. Jede Litze ist aufgebaut aus verseilten und imprägnierten Aramidkunstfasern. Zur Überwachung der Seillebensdauer bzw. der Ablegereife des Kunstfaserseils ist jeweils eine Litze einer Litzenlage mit elektrisch leitenden Kohlenfasern versehen. Im laufenden Betrieb werden in jedem Fall die Kohlenfasern entweder aufgrund zu grosser Dehnungen oder einer zu grossen Anzahl von Biegewechseln eher reissen oder brechen als die tragenden Aramidfasern der Litze. Mit Hilfe einer Spannungsquelle kann die Zahl der gerissenen Kohlenfasern bestimmt werden. Damit eine Resttragfähigkeit des Kunstfaserseiles gewährleistet werden kann, darf nur ein bestimmter Prozentsatz der Kohlenfasern versagen. Dann wird der Aufzug selbsttätig in einen vorbestimmten Halt gefahren und ausgeschaltet.

Hier will die Erfindung Abhilfe schaffen. Die Erfindung, wie sie in Anspruch 1 gekennzeichnet ist, löst die Aufgabe, ein Kunstfaserseil mit erhöhter Sensitivität zur Überwachung der Seillebensdauer zu schaffen.

Vorteilhafte Weiterbildungen der Erfindung sind in den abhängigen Patentansprüchen angegeben.

Die Überwachung der Seillebensdauer ist ein grundsätzliches Problem aller Kunstfaserseile, insbesondere derer, die mit einem Mantel umgeben sind.

Gemäss heutigem Stand der Technik können die Kohlenstofffasern den Belastungsansprüchen im Seil entsprechend ausgewählt und angeordnet werden. Nachteilig an dieser Methode kann sein, dass die zu konditionierenden Parameter nicht optimal aufeinander abgestimmt werden können und die Tragmittel zu frühzeitig ausgewechselt werden müssen, um weit genug vom kritischen Zustand entfernt zu sein. Im Aufzugsbau können als Tragmittel dienende Kunstfaserseile bis zu 60% respektive 80% der Restbruchkraft, bezogen auf die Normalbruchkraft eingesetzt werden. Je genauer dieser Punkt erreichbar ist, desto wirtschaftlicher können Tragmittel eingesetzt werden.

Je nach Art, Einsatzgebiet und Sicherheitsanforderung der Kunstfaserseilanwendung stellen sich erhöhte Anforderungen an die Überwachungssensitivität der Indikatorlitzen des Kunstfaserseils. Richtiges Ansprechverhalten und Replizierbarkeit je nach Anforderung sind vorteilhafte Eigenschaften des erfindungsgemässen Kunstfaserseiles. Bekannterweise werden als Tragmittel für Aufzüge dienende Kunstfaserseile mittels in die Seillitzen integrierten Garnen aus Kohlenstofffasern permanent elektrisch überwacht. Vorteilhaft dabei ist, dass die Kunstfaserseile über ihre gesamte Länge inklusive nicht einsehbare Bereiche, wie beispielsweise die Bereiche in den Seilschlössern, überwacht werden. Die Kunstfaserseile detektieren den abrasiven Verschleiss innerhalb des Seiles und detektieren zuverlässig von Aussen einwirkende Beschädigungen und geben dem Aufzugsbenutzer ein höchstes Mass an Sicherheit durch die ständige Verbindung zur Aufzugssteuerung, die im Bedarfsfall schnell und kompromisslos reagieren kann.

Die Anforderungen an eine moderne Tragmittelüberwachung sind gegenüber früher gestiegen. Damit das Kunstfaserseil bis an die Versagengrenze herangeführt werden und damit das wirtschaftliche Potenzial der neuartigen Tragmittel stärker ausgeschöpft werden kann, bzw. der Anwender eine nach seinen Bedürfnissen benötigte Sensitivität der Seilablegereifeerkennung einstellen kann, müssen die Litzen mit Indikatorfasern in ihrem Ansprechverhalten noch besser justierbar sein, wobei die Indikatorfasern der Litzen in Abhängigkeit einer zu erreichenden Biegewechselzahl und Restbruchkraft mit einer hohen Wahrscheinlichkeit ihre elektrische Leitfähigkeit verlieren und so einen Kabelverschleiss detektieren.

Eine Indikatorfaser bzw. ein Indikatorgarn kann aus allen Werkstoffen sein, die in irgend einer Form leitfähig sind, wie beispielsweise Fasern mit Lichtleitereigenschaften oder metallisch beschichtete technische Fasern, Kohlenstofffasern, etc., die elektrisch leitfähig sind, wobei die Fasern bei direkter Verschleissberührung früher zerreiben als die tragenden Fasern.

Zur permanenten Überwachung werden die leitfähigen Indikatorfasern am Seilende kontaktiert und an Geräte angeschlossen. Am einen Seilende werden die Indikatorfasern an einen Signalsender angeschlossen und am anderen Seilende werden die Indikatorfasern an einen Signalempfänger angeschlossen. Das Sendesignal wird mittels des Signalempfängers gemessen und aufgrund des gemessenen bzw. des ausbleibenden Signals der Zustand der Indikatorfasern bewertet. EP 0 731 209 A1 zeigt ein Beispiel für eine Indikatorfaserüberwachung mittels elektrischen Signalen.

Ein Kunstfaserseil besteht aus mehreren in unterschiedlichen Lagen angeordneten, verseilten Litzen, wobei jede Litze aus verseilten Garnen besteht, wobei ein Garn aus beispielsweise 1000 Kunstfasern besteht. Ein Rohgarn besteht entweder aus unidirektionalen Kunstfasern oder hat zur besseren Verarbeitbarkeit bereits vom Werk aus eine Schutzdrehung von beispielsweise 15 Umdrehungen pro Meter. In der Regel wird "Faser" als längenunabhängiger Oberbegriff für alle textilen Faserstoffe benutzt. "Filament" ist die Bezeichnung für Textilfasern sehr grosser, bzw. praktisch endloser Länge bei der Chemiefaserherstellung. Die verseilrichtung der Garne in den Litzen ist so vorgesehen, dass die einzelne Faser vorteilhafterweise in der Zugrichtung des Seils bzw. in der Kabellängsachse ausgerichtet ist. Das Kunstfaserseil kann aus Chemiefasern wie beispielsweise Aramidfasern oder artverwandte Fasern, Polyethylenfasern, Polyesterfasern und Glasfasern, etc. aufgebaut sein. Das Kunstfaserseil kann aus einer oder zwei oder drei oder mehr als drei Litzenlagen bestehen. Mindestens eine Litze mindestens einer Litzenlage weist Indikatorfasern bzw. mindestens ein Indikatorgarn auf zur Überwachung der Seillebensdauer.

Erfindungsgemäss hat der die mit mindestens einer Indikatorfaser oder einem Indikatorgarn versehene Litze umgebende Kunststoff auch Matrix genannt eine geringere Abriebfestigkeit als die Matrix der übrigen Litzen.

Beim erfindungsgemässen Kunstfaserseil kann das Matrixmaterial bzw. das die Litzen umgebende Harz der Litzen mit Indikatorfasern bzw. Indikatorgarnen aus einem weicheren Kunststoff (beispielsweise Shorehärtebereich A) als die Matrixmaterialien (beispielsweise Shorehärtebereich D) der benachbarten bzw. übrigen Litzen bestehen, wodurch diese Litze gegenüber einer Litze ohne Indikatorfasern bzw. Indikatorgarn eine geringere Widerstandsfähigkeit gegen Abrieb aufweist. Alternativ zum weicheren Kunststoff kann das Matrixmaterial mit einem Weichmacher durchsetzt sein. Hierfür können bekannte Weichmacher verwendet werden. Aufgrund des schlechteren Abriebverhaltens der Litzen mit Indikatorfasern wird während der Biegung durch die auftretende Relativbewegung zu den benachbarten Litzen ein frühzeitig einsetzender Verschleiss und somit ein früherer Ausfall der Indikatorfasern in den Litzen provoziert. Die Litze mit Indikatorfasern bzw. Indikatorgarn wirkt als Sollbruchstelle. Die Litze mit Indikatorfasern bzw. Indikatorgarn wird im weiteren Indikatorlitze genannt. Je nach Art und Menge des gewählten Weichmachers kann die Verschleisszunahme gesteuert werden.

Phthalate und Adipate sind typische Weichmacher, die die Litze weicher, deren Quersteifigkeit geringer und die Widerstandsfähigkeit gegen Abrieb geringer machen. Durch ein gewähltes Gewichtsverhältnis von 1% bis 30% auf die Matrix der Indikatorlitze kann die Matrix "weicher" gegenüber den Nachbarlitzen ausgeführt werden, wobei bei steigender Weichmachermenge das Abriebverhalten je nach Weichheitsgrad sich verschlechtert.

Weiters kann das mit dem Matrixmaterial der Indikatorlitze identische Matrixmaterial der Nachbarlitze bzw. übrigen Litzen (Litze ohne Indikatorfasern bzw. Indikatorgarn) mit einem Additiv versetzt werden, das die Reibung gegenüber der Indikatorlitze reduziert. Als Additive können beispielsweise Wachse oder kleine Mengen Teflon zugegeben werden. (1 bis 3% Wachs oder 5 bis 15 % Teflonpuder, bezogen auf den Feststoffanteil der Matrix ohne Faseranteil).

Weiters kann das mit dem Matrixmaterial der Nachbarlitze identische Matrixmaterial der Indikatorlitze während der Herstellung so behandelt werden, dass die Kunststoffmatrix soweit degradiert bis die Härte und die Verschleissbeständigkeit abnimmt. Dies wird erreicht durch eine Temperaturbehandlung der Indikatorlitze bei einer Temperatur grösser als 230° und einer Behandlungszeit von mehr als 20 s. Temperaturbedingt trennen sich die für die Materialeigenschaften erforderlichen langen Molekülketten soweit, dass beim Abkühlen die Moleküle nicht mehr vollständig rekombinieren. Zur Unterstützung dieses Prozesses können der Litzenmatrix Wassermolekühle zugeführt werden, die eine vollständige Rekombination der Molekülketten verhindert. Ersatzweise sind andere Moleküle denkbar, die die Rekombination beeinträchtigt oder verhindert. Es tritt eine Anfangsdegradation der Matrix auf, die zu einer deutlich geringeren Abriebbeständigkeit führt und damit einen Ausfall der Indikatorfasern bzw. des Indikatorgarns provoziert. Der Abriebschutz wird gezielt verschlechtert.

Die Indikatorfasern bzw. das Indikatorgarn befindet sich in der Nähe der Litzenoberfläche und macht die Wendelstruktur der Kunstfasern bzw. der Kunstfasergarne mit. Wegen der weicheren Litzenmatrix werden die Indikatorfasern bzw. das Indikatorgarn durchgerieben. Damit wird die permanente Überwachung der lasttragenden Litze unterbrochen und als Verschleiss detektiert, bevor die übrigen tragenden Litzen in Mitleidenschaft gezogen wurden. Damit ist gewährleistet, dass die Indikatorlitzen nicht nur aufgrund der unterschiedlichen Bruchdehnung ein unterschiedliches Leistungsvermögen haben, sondern auch durch die unterschiedliche Härte der Matrix sich eine zuverlässige Ausfallwahrscheinlichkeit generiert. (Die Bruchdehnung ist die Dehnung bis zum Bruch einer Faser, eines Garns oder einer Litze).

Weiters besteht die Möglichkeit die Indikatorlitzen in einem mehrlagigen Kunstfaserseil so zu positionieren, dass die Lastaufnahme gegenüber den benachbarten Litzen höher ist. Beipielsweise nehmen bei einem Kunstfaserseil mit drei Litzenlagen die beiden inneren konzentrischen Litzenlagen einen höheren Lastanteil auf, weil zwar die Schlaglänge gegenüber der äussersten Lage konstant ist, der Schlagwinkel jedoch zum Mittelpunkt des Kunstfaserseils immer kleiner wird. Die Litzen liegen im Seilverbund deutlich steiler, wodurch die Litzen je nach Lage kürzer oder länger sind. Aufgrund der geometrischen Limitierung sind die innersten Litzen die kürzesten und haben demnach den höheren Traganteil. Deshalb empfiehlt es sich, weitere Indikatorfasern bzw. Indikatorgarne in einzelnen Litzen der beiden inneren Litzenlagen anzuordnen. Dabei ist bei einem dreilagigen Seil die mittlere Litzenlage zu bevorzugen, weil diese Lage aufgrund der unterschiedlichen Wickelradien und damit unterschiedlichen Biegegeschwindigkeiten erhöhten Stressbelastungen unterworfen ist.

Weiters kann für den Litzenaufbau der Litze ohne Indikatorfasern eine Kunstfaser mit sehr gutem dynamischem Biegewechselvermögen verwendet werden. Für das Indikatorgarn der Indikatorlitze können die Indikatorfasern (beispielsweise Kohlenstofffasern) kombiniert werden mit Kunstfasern, deren dynamisches Biegelwechselvermögen dem der übrigen Kunstfasern der Indikatorlitze bzw. dem der Kunstfasern der Litze ohne Indikatorfasern unterlegen ist. Die überlegenen Kunstfasern bestehen für die Anwendung von laufenden Tragmitteln auf Basis von Co-Polymeren, beispielsweise Copolyterephthalamid, die unter diesen Bedingungen arbeitenden unterlegenen Fasern können aus Poly-p-phenylenterephthalamid sein. (Das dynamische Biegewechselvermögen ist das Biegewechselvermögen unter sich ändernden Lasten).

Weiters können für den Aufbau des Indikatorgarns die Indikatorfasern (beispielsweise Kohlenstofffasern) mit Kunstfasern kombiniert werden, die gegenüber den übrigen Kunstfasern der Indikatorlitze bzw. gegenüber den Kunstfasern der Litze ohne Indikatorgarn einen höheren E-Modul aufweisen. Für die Kunstfasern, die mit den Indikatorgarnen in den Indikatorlitzen kombiniert werden, können beispielsweise Twaronfasern mit einem E-Modul von 100'000 bis 120'000 N/mm² verwendet werden. Die übrigen Fasern der Nicht-Indikatorlitzen können beispielsweise aus Technorafasern mit 76'000 N/mm² bestehen.

Die oben genannten Massnahmen zur Überwachung der Seillebensdauer können auch kombiniert werden. Beispielsweise kann die Widerstandsfähigkeit gegen Abrieb durch verändern der Litzenmatrix vorgesehen sein und gleichzeitig das Indikatorgarn aus Indikatorfasern und in der Beanspruchung gegenüber den übrigen Kunstfasern unterlegenen Kunstfasern bestehen.

## Patentansprüche

1. Kunstfaserseil bestehend aus in mindestens einer Litzenlage angeordneten Litzen, wobei jede Litze aus verseilten Garnen und die Garne aus Kunstfasern bestehen, wobei mindestens eine Litze mindestens einer Litzenlage Indikatorfasern oder mindestens ein Indikatorgarn zur Überwachung der Seillebensdauer des Kunstfaserseils aufweist,
**dadurch gekennzeichnet,**
**dass** die mindestens eine Litze mit Indikatorfasern oder mit mindestens einem Indikatorgarn gegenüber den übrigen Litzen des Kunstfaserseils eine geringere Widerstandsfähigkeit gegen Abrieb aufweist **dadurch**, dass die Matrix der mindestens einen Litze mit Indikatorfasern oder mit mindestens einem Indikatorgarn eine geringere Abriebfestigkeit hat als die Matrix der übrigen Litzen des Kunstfaserseils.

2. Kunstfaserseil nach Anspruch 1,
**dadurch gekennzeichnet,**
**dass** die Matrix der mindestens einen Litze mit Indikatorfasern oder mit mindestens einem Indikatorgarn mit Weichmacher durchsetzt ist.

3. Kunstfaserseil nach Anspruch 1,
**dadurch gekennzeichnet,**
**dass** die Matrix der mindestens einen Litze mit Indikatorfasern oder mit mindestens einem Indikatorgarn mit einer kleineren Shorehärte ausgelegt ist als die Matrix der benachbarten bzw. übrigen Litzen des Kunstfaserseils.

4. Kunstfaserseil nach Anspruch 1,
**dadurch gekennzeichnet,**
**dass** die Matrix der mindestens einen Litze mit Indikatorfasern oder mit mindestens einem Indikatorgarn mittels Wärmebehandlung und/oder mittels Zusatz von Molekülen degradiert ist.

5. Kunstfaserseil nach einem der vorhergehenden Ansprüche, **dadurch gekennzeichnet,**
**dass** die Matrix der übrigen Litzen des Kunstfaserseils mit einem Additiv versetzt ist, das die Reibung gegenüber der mindestens einen Litze mit Indikatorfasern oder mit mindestens einem Indikatorgarn reduziert.

6. Kunstfaserseil nach einem der vorhergehenden Ansprüche, **dadurch gekennzeichnet,**
**dass** die mindestens eine Litze mit Indikatorfasern oder mit mindestens einem Indikatorgarn so positioniert ist, dass die Lastaufnahme gegenüber den benachbarten Litzen des Kunstfaserseils höher ist.

7. Verfahren zur Überwachung der Seillebensdauer eines Kunstfaserseils nach einem der Ansprüchen 1 bis 6,
**dadruch gekennzeichnet,**
dass die Litzen des Kunstfaserseils mittels der Indikatorfasern permanent überwacht werden.

8. Verfahren nach Anspruch 7,
**dadruch gekennzeichnet,**
dass zur Überwachung der Indikatorfasern am einen Seilende die Indikatorfasern an einen Signalsender angeschlossen werden und am anderen Seilende die Indikatorfasern an einen Signalempfänger angeschlossen werden und dass ein Sendesignal des Signalsenders mittels des Signalempfängers gemessen und aufgrund des gemessenen bzw. des ausbleibenden Signals der Zustand der Indikatorfasern bewertet wird.

9. Verfahren nach Anspruch 8,
**dadurch gekennzeichnet,**
**dass** die Überwachung der Indikatorfasern mittels optischen oder elektrischen Signalen erfolgt.

10. Aufzug mit Kunstfaserseil nach einem der Ansprüche 1 bis 6.

## Claims

1. Synthetic fibre cable consisting of strands arranged in at least one strand layer, wherein each strand consists of stranded yarns and the yarns consist of synthetic fibres, wherein at least one strand of at least one strand layer comprises indicator fibres or at least one indicator strand for monitoring of the cable service life of the synthetic fibre cable, **characterised in that** the at least one strand with indicator fibres or with at least one indicator yam has a lower capability of resistance to abrasion by comparison with the remaining strands of the synthetic fibre cable **in that** the matrix of the at least one strand with indicator fibres or with at least one indicator yam has a lower abrasion resistance than the matrix of the remaining strands of the synthetic fibre cable.

2. Synthetic fibre cable according to claim 1, **characterised in that** the matrix of the at least one strand with indicator fibres or with at least one indicator yam is saturated by softener.

3. Synthetic fibre cable according to claim 1, **characterised in that** the matrix of the at least one strand with indicator fibres or with at least one indicator yam is designed with a lower Shore hardness than the matrix of the adjacent or remaining strands of the synthetic fibre cable.

4. Synthetic fibre cable according to claim 1, **characterised in that** the matrix of the at least one strand with indicator fibres or with at least one indicator yarn is degraded by means of heat treatment and/or by means the addition of molecules.

5. Synthetic fibre cable according to any one of the preceding claims, **characterised in that** the matrix of the remaining strands of the synthetic fibre cable is mixed with an additive which reduces friction relative to the at least one strand with indicator fibres or with at least one indicator yam.

6. Synthetic fibre cable according to any one of the preceding claims, **characterised in that** the at least one strand with indicator fibres or with at least one indicator yam is so positioned that the load-bearing capability is higher by comparison with the adjacent strands of the synthetic fibre cable.

7. Method of monitoring the cable service life of a synthetic fibre cable according to any one of claims 1 to 6, **characterised in that** the strands of the synthetic fibre cable are permanently monitored by means of the indicator fibres.

8. Method according to claim 7, **characterised in that** for monitoring of the indicator fibres the indicator fibres are connected at one cable end with a signal transmitter and at the other cable end with a signal receiver and that a transmitted signal of the signal transmitter is measured by means of the signal receiver and the state of the indicator fibres is evaluated on the basis of the measured or absent signal.

9. Method according to claim 8, **characterised in that** the monitoring of the indicator fibres is carried out by means of optical or electrical signals.

10. Lift with synthetic fibre cable according to any one of claims 1 to 6.

## Revendications

1. Câble en fibres synthétiques composé de torons disposés dans au moins une couche de torons, étant précisé que chaque toron se compose de fils tordus, et les fils de fibres synthétiques, et qu'au moins un toron d'au moins une couche de torons comporte des fibres indicatrices ou au moins un fil indicateur pour contrôler la durée de vie du câble en fibres synthétiques,
**caractérisé en ce que** le ou les torons pourvus de fibres indicatrices ou d'au moins un fil indicateur présentent par rapport aux autres torons du câble en fibres synthétiques une moins grande solidité face à l'usure, grâce au fait que la matrice du ou des torons pourvus de fibres indicatrices ou d'au moins un fil indicateur a une moins grande résistance à l'usure que la matrice des autres torons du câble en fibres synthétiques.

2. Câble en fibres synthétiques selon la revendication 1, **caractérisé en ce que** la matrice du ou des torons pourvus de fibres indicatrices ou d'au moins un fil indicateur contient un plastifiant.

3. Câble en fibres synthétiques selon la revendication 1, **caractérisé en ce que** la matrice du ou des torons pourvus de fibres indicatrices ou d'au moins un fil indicateur est conçue avec une plus faible dureté Shore que la matrice des torons voisins ou des autres torons du câble en fibres synthétiques.

4. Câble en fibres synthétiques selon la revendication 1, **caractérisé en ce que** la matrice du ou des torons pourvus de fibres indicatrices ou d'au moins un fil indicateur est dégradée à l'aide d'un traitement thermique et/ou de l'adjonction de molécules.

5. Câble en fibres synthétiques selon l'une des revendications précédentes, **caractérisé en ce que** la matrice des autres torons du câble en fibres synthétiques est mélangée à un additif qui réduit le frottement par rapport au(x) toron(s) pourvus de fibres indicatrices ou d'au moins un fil indicateur.

6. Câble en fibres synthétiques selon l'une des revendications précédentes, **caractérisé en ce que** le ou les torons pourvus de fibres indicatrices ou d'au moins un fil indicateur sont positionnés de telle sorte que la charge est supérieure à celle des torons du câble en fibres synthétiques voisins.

7. Procédé pour contrôler la durée de vie d'un câble en fibres synthétiques selon l'une des revendications 1 à 6, **caractérisé en ce que** les torons du câble en fibres synthétiques sont contrôlés en permanence à l'aide des fibres indicatrices.

8. Procédé selon la revendication 7, **caractérisé en ce que** pour le contrôle des fibres indicatrices, les fibres indicatrices sont reliées à un émetteur de signaux, à une extrémité du câble, et à un récepteur de signaux, à l'autre extrémité du câble, et **en ce qu'**un signal d'émission de l'émetteur de signaux est mesuré à l'aide du récepteur de signaux, et l'état des fibres indicatrices est évalué à partir du signal mesuré ou de l'absence de signal.

9. Procédé selon la revendication 8, **caractérisé en ce que** le contrôle des fibres indicatrices se fait à l'aide de signaux optiques ou électriques.

10. Ascenseur avec un câble en fibres synthétiques selon l'une des revendications 1 à 6.
